# EUROPÄISCHE PATENTSCHRIFT

(11) **EP 1 077 087 B1**
(45) Veröffentlichungstag und Bekanntmachung des Hinweises auf die Patenterteilung: **28.05.2003**
(21) Anmeldenummer: 00115889.8
(22) Anmeldetag: 25.07.2000
(51) Int. Cl.: B02C 4/30

(54) **Mahlwalze und Verfahren zu ihrer Herstellung**
Milling roller and method for its manufacturing
Rouleau broyeur et procédé de fabrication correspondente

(30) Priorität: 14.08.1999 DE 19938652; 24.03.2000 DE 10014836
(43) Veröffentlichungstag der Anmeldung: 21.02.2001
(73) Patentinhaber: KHD Humboldt-Wedag AG, 51103 Köln (DE)
(72) Erfinder: Ramesohl, Hubert, 51427 Bergisch Gladbach (DE)

(56) Entgegenhaltungen:
- EP-A- 0 390 119
- EP-A- 0 659 108
- DE-A- 19 618 143
- US-A- 4 196 923
- US-A- 5 860 609
- PATENT ABSTRACTS OF JAPAN vol. 007, no. 223 (M-247), 4. Oktober 1983 (1983-10-04) & JP 58 116912 A (KUBOTA TEKKO KK), 12. Juli 1983 (1983-07-12)

## Beschreibung

Die Erfindung betrifft eine Mahlwalze für die Druckzerkleinerung körnigen Gutes, insbesondere für Rollenpressen zur Gutbettzerkleinerung, mit einem Walzenmantel mit verschleißfester Oberflächenpanzerung, die abwechselnd Zonen hochverschleißfesten Werkstoffs und Zwischenraumzonen anderer Verschleißfestigkeit aufweist. Außerdem betrifft die Erfindung ein Verfahren zur Herstellung der Mahlwalze.

Bei Walzenmühlen wird körniges sprödes Mahlgut in den Walzenspalt, durch den die beiden drehbar gelagerten gegenläufig rotierbaren Walzen voneinander getrennt sind, eingezogen und dort einer Druckzerkleinerung unterworfen. Bekannt ist auch die sogenannte Gutbettzerkleinerung im Walzenspalt einer Hochdruck-Walzenmühle bzw. Walzenpresse, bei der die einzelnen Partikel des durch Reibung in den Walzenspalt eingezogenen Mahlgutes in einem Gutbett, d. h. in einer zwischen den beiden Walzenoberflächen zusammengedrückten Materialschüttung bei Anwendung eines hohen Druckes gegenseitig zerquetscht werden. Es versteht sich, dass dabei die Walzenoberflächen einer hohen Beanspruchung und einem hohen Verschleiß ausgesetzt sind.

An solche Walzenoberflächen werden wenigstens die folgenden Anforderungen gestellt: Sie sollen eine hohe Verschleißwiderstandsfähigkeit haben, kostengünstig hergestellt werden können, durch den Betreiber bzw. Kunden repariert werden können, und auch ein gutes Einzugsverhalten für das zu zerkleinernde Gut besitzen.

Es ist bekannt, die Walzenoberflächen von Gutbettzerkleinerungs-Walzenmühlen bzw. Rollenpressen dadurch verschleißfester zu machen, indem auf der Walzenoberfläche eine Vielzahl von vorgefertigten Hartmetallkörpem wie z. B. Noppenbolzen angeordnet wird, die in entsprechenden Nuten bzw. Sacklochbohrungen des Walzenmantels eingelagert sein können (EP-B-0516952 Figur 2). Bei dieser sogenannten Rasterpanzerung stehen die Noppenbolzen mit einer so großen Höhe nach außen von der Walzenoberfläche vor und sie sind mit einem solchen Abstand voneinander angeordnet, dass im Betrieb der Walzenmühle auf der Walzenoberfläche die Zwischenräume zwischen den Noppenbolzen mit dem zusammengepressten feinkörnigen Gutmaterial ausgefüllt bleiben, welches einen autogenen Verschleißschutz für die Walzenoberflächen bildet und aufgrund seiner Rauhigkeit ein gutes Einzugsverhalten aufweist.

Während zur Herstellung der Rasterpanzerung das Aufschweißen vorgefertigter Noppenbolzen nur bei einem aufschweißbaren Bolzenmaterial wie z. B. Baustahl oder dergleichen möglich wäre, ist andererseits die Befestigung vorgefertigter Noppenbolzen in entsprechenden Sackloch-Bohrungen des Walzenmantels infolge der spanenden Bearbeitung fertigungstechnisch verhältnismäßig aufwendig und in einem Schadensfall von einem Betreiber praktisch nicht zu reparieren.

Außerdem ist aus der EP-B-0659108 eine Oberflächenpanzerung von Pressenwalzen bekannt, mit Zonen hochverschleißfesten Werkstoffs und Zwischenraumzonen mit einem Werkstoff anderer, z. B. geringerer Verschleißfestigkeit, wobei die hochverschleißfesten Zonen aus durch heißisostatisches Pressen hergestellte plättchenförmige Hartkörper gebildet sind, die wie der aus sinterfähigem Verbundwerkstoff bestehende Zwischenraumwerkstoff durch einen heißisostatischen Pressvorgang am Walzenkörper befestigt sind. Durch schnelleren Verschleiß des weniger verschleißfesten Zwischenraumwerkstoffs soll sich im Walzenbetrieb eine Walzenoberflächenprofilierung einstellen mit zwischen den Hartkörpern angeordneten Mulden bzw. Zwischenräumen, die im Betrieb der Walzenpresse mit zusammengepresstem feinkörnigen Gut ausgefüllt sind, das als autogener Verschleißschutz während der Walzenumdrehungen in den Mulden bzw. Zwischenräumen zwischen den Hartkörpern verbleibt. Es versteht sich, dass diese Oberflächenpanzerung von Pressenwalzen von einem Betreiber überhaupt nicht zu reparieren ist.

Ferner ist aus der EP-B-0563564 eine Mahlwalze für eine Gutbettwalzenmühle bekannt, bei welcher der Walzenmantel aus einem verschleißfesten Hartguss besteht. Dabei sind auf die Außenoberfläche des Hartguss-Walzenmantels Profilierungs-Schweißraupen aufgeschweißt, die sich kreuzen können, so dass dann ein rautenförmiges Schweißraupen-Gittermuster zwecks Erzielung eines autogenen Verschleißschutzes entsteht. Abgesehen davon, dass es problematisch ist, Hartguss einwandfrei zu schweißen, besonders wenn der Hartgusswerkstoff einen hohen Anteil an Kohlenstoff, Chrom etc enthält, ist die Fertigung dieses Hartguss-Walzenmantels mit anschließender spezieller Auftragsschweißung aufwendig. Die Standzeit der Auftragsschweißraupen ist begrenzt.

Der Erfindung liegt die Aufgabe zu Grunde, insbesondere für die Mahlwalzen von Hochdruck-Walzenmühlen bzw. Walzenpressen zur Druckzerkleinerung körnigen Gutes eine für den autogenen Verschleißschutz mit Anwendung der Rasterpanzerungstechnik geeignete Oberflächenpanzerung zu schaffen, die durch hohe Verschleiß- und Druckfestigkeit ein hohes Standzeitvermögen aufweist und die doch relativ einfach und insgesamt kostengünstig zu fertigen und auch zu reparieren ist.

Diese Aufgabe wird gemäß der Erfindung vorrichtungsmäßig mit den Merkmalen des Anspruchs 1 und herstellungsmäßig mit den Maßnahmen des Anspruchs 9 gelöst. Vorteilhafte Ausgestaltungen der Erfindung sind in den Unteransprüchen angegeben.

Bei der erfindungsgemäßen Oberflächenpanzerung von Mahlwalzen bzw. Pressenwalzen sind in der Außenoberfläche des Walzenmantels voneinander beabstandete Vertiefungen eingeformt, was besonders dann einfach zu bewerkstelligen ist, wenn der Walzenmantel aus einem Metallgusskörper besteht, so dass jegliche spanende Bearbeitungsvorgänge wie das Anbringen von Nuten, Bohrungen etc. entfallen können. In Draufsicht betrachtet können die Vertiefungen des Walzenmantels kreisrund, länglich, vieleckig, rechteckig, quadratisch oder auch rombenförmig mit Spitzen in Walzenumfangsrichtung oder auch mit Spitzen in Axialrichtung sein. In diese Vertiefungen sind entsprechende vorgefertigte hochverschleißfeste Hartkörper insbesondere aus Sintermetall eingepasst. Der Grund der Vertiefungen und die Unterseite der Hartkörper sind z. B. durch Hämmern mit einer bestimmten Rauhtiefe hergestellt worden, so dass sich zwischen der Unterseite der einzupassenden Hartkörper und dem Grund der Vertiefungen Hohlräume bilden können. Vor dem Einpassen der Hartkörper in ihre jeweiligen Vertiefungen der Walzenoberfläche wird auf dem Grund der Vertiefungen und/oder auf die Unterseite der Hartkörper in einfacher Weise eine Klebemasse aufgetragen, die dann beim Einpassen der Hartkörper die durch die Rauhtiefen gebildeten Hohlräume ausfüllt. Dann werden die eingepassten Hartkörper mittels eines Werkzeuges in ihre Vertiefungen eingepresst und ein Klebedruckvorgang eingeleitet, der zu einer sehr festen Verbindung führt.

Das Werkzeug zur Durchführung des Klebedruckvorganges kann eine hydraulische oder auch mechanische Presse sein. Mit besonderem Vorteil ist das Werkzeug ein um die eingepassten Hartkörper aufgestülpter heißer Schrumpfring, der auf eine Temperatur von z. B. 200°C aufgeheizt worden ist und der nach seiner Abkühlung, d. h. nach seiner Schrumpfung von den eingepressten Hartkörpern wieder abgenommen wird, wozu der als Werkzeug dienende Schrumpfring aus wenigstens zwei Teilen z. B. zwei Ringhälften zusammengesetzt ist.

Damit der als Werkzeug dienende Schrumpfring seine Funktion des Einpressens der Hartkörper in die Vertiefungen des Walzmantels gut erfüllen kann und der Schrumpfring an den Oberseiten der einzupressenden Hartkörper satt anliegt, kann es vorteilhaft sein, dass der Schrumpfring an seiner Innenseite in den Zonen, die den einzupressenden Hartkörpern gegenüberliegen, entsprechende radial nach innen gerichtete Erhebungen aufweist, in der gleichen Form wie die einzupressenden Hartmetallkörper.

Nach einem weiteren Merkmal der Erfindung kann die Klebemasse zur Herstellung der Klebeverbindung zwischen den Hartkörpern und dem Grund der Vertiefungen noch mit Hartmetallsplittern wie z. B. Hartmetallkarbidsplittern versehen sein, wodurch die Festigkeit der Klebeverbindung noch erhöht wird.

Die erfindungsgemäße Oberflächenpanzerung ist hochverschleißfest und doch vergleichsweise einfach herzustellen. Sollte sich im Betrieb der Rollenpresse bzw. Gutbett-Walzenmühle eine Klebeverbindung eines Hartkörpers lösen, so kann in einem solchen Schadensfall die Walzenoberfläche vom Betreiber selbst repariert werden. Die Zwischenraumzonen des Walzenmantels zwischen den in die Walzenmantelvertiefungen eingepassten Hartkörpern können beim Betrieb der Walzenmaschine durch den eingangs beschriebenen autogenen Verschleißschutz gegen Verschleiß geschützt werden.

Die Erfindung und deren weitere Merkmale und Vorteile werden anhand der in den Figuren schematisch dargestellten Ausführungsbeispiele näher erläutert.

Es zeigt:
- Fig. 1:: im Vertikalschnitt quer zur Walzenachse die erfindungsgemäße Oberflächenpanzerung für die Walze einer Hochdruck-Walzenpresse ausschnittsweise,
- Fig. 2:: in etwas verkleinertem Maßstab die Draufsicht auf die Oberflächenpanzerung der Figur 1 mit mehreren im Walzenmantel eingepassten benachbarten Hartkörpern,
- Fig. 3-5:: in nochmals verkleinertem Maßstab die Draufsicht auf benachbart im Walzenmantel eingepasste Hartkörper mit einer jeweils wieder anderen Konfiguration, und
- Fig. 6:: die Stirnansicht eines als Werkzeug dienenden Schrumpfringes.

Nach Figur 1 sind in die Außenoberfläche eines Walzenmantels 10 voneinander beabstandete Vertiefungen 11, 12 eingeformt. In diese Vertiefungen sind vorgefertigte hochverschleißfeste Hartkörper 13, 14 eingepasst, die auch erhaben über den Außendurchmesser des Grundkörpers hinausgehen können. Die Hartkörper können insbesondere aus Sintermetall bestehen und sie können gemäß Draufsicht der Figur 2 z. B. eine zylindrische Form haben. Der Durchmesser der Hartkörper 13, 14 kann z. B. 70 mm betragen, und der kleinste Abstand benachbarter Hartkörper voneinander kann an den Trennfugen 20 z. B. 20 mm betragen. Der Grund 15 der Vertiefungen 11, 12 sowie die Unterseite 16 der Hartkörper 13, 14 sind mit einer bestimmten Rauhtiefe hergestellt worden, so dass die beiden Flächen nicht satt aufeinander liegen, sondern zwischen beiden Flächen kleine Hohlräume gebildet worden sind. Vor dem Einpassen der Hartkörper 13, 14 in ihre jeweiligen Vertiefungen 11, 12 der Walzenoberfläche ist auf den Grund 15 der Vertiefungen und/oder auf die Unterseite 16 der Hartkörper eine Klebemasse 17 aufgetragen worden. Nachdem dann die Hartkörper 13, 14 in ihre Vertiefungen eingesetzt worden sind, wird um alle kalten Hartkörper herum ein z. B. auf etwa 200°C erhitzter, in Figur 1 ausschnittsweise und in Figur 6 in Stirnansicht dargestellter Schrumpfring 18 aufgestülpt, der bei seiner Abkühlung schrumpft und dabei die Hartkörper 13, 14 radial nach innen auf die Klebemasse 17 presst. Nach Abschluss des Klebedruckvorganges, d. h. nach Abkühlung des Schrumpfringes 18 wird dieser von den eingepressten Hartkörpern 13, 14 wieder abgenommen, wozu der Schrumpfring aus wenigstens zwei Teilen, nach Figur 6 aus den zwei Hälften 18a und 18b mit Spannverbindung 19 zusammengesetzt ist.

Die Hartmetallplättchen 13, 14, die nach der Draufsicht der Figur 2 eine zylindrische Gestalt haben können, können nach Figur 3 aber auch rechteckig, vieleckig, quadratisch oder nach Figur 4 rombenförmig mit Spitzen in Umfangsrichtung sowie nach Figur 5 auch rombenförmig mit Spitzen in Axialrichtung usw. sein.

Wichtig ist, dass - wie aus Figur 2 hervorgeht - die Trennfugen 20 zwischen benachbarten Hartkörpern 13, 14 deutlich kleiner sind als die Hartkörper selbst und zueinander versetzt angeordnet sind, so dass auf der Walzenoberfläche keine umlaufenden Riefen entstehen, die dann zu einem entsprechenden Verschleiß der Walzenoberfläche führen würden.

In Figur 1 ist noch zu sehen, dass der als Werkzeug dienende Schrumpfring 18 an seiner Innenseite in den Zonen, die den einzupressenden Hartkörpern 13, 14 gegenüberliegen, entsprechende radial nach innen gerichtete Erhebungen 21 aufweisen kann, die satt an den Oberseiten der Hartkörper 13, 14 anliegen, wodurch eine sichere Übertragung der Kräfte während der Schrumpfung des aufgeschobenen Schrumpfrings 18 auf die eingepassten Hartkörper 13, 14 gewährleistet ist.

Wenn der Walzenmantel 10 der Mahlwalze ein Metallgusskörper ist, so kann er auch aus wenigstens zwei unterschiedlichen flüssigen Gießmassen in einem einzigen Gussverfahren hergestellt worden sein. Im Verbundguss werden die wenigstens zwei Gießmassen so verteilt, dass im Außenbereich des Walzenmantels eine härtere Metallgussmasse und im radialen Innenbereich des Walzenmantels eine weichere Metallgussmasse konzentriert werden. Die Metallgussmassen können so aufeinander abgestimmt sein, dass im Mischzonenbereich gute Materialverträglichkeit herrscht und keine Spannungen auftreten. Der gesamte Walzenmantel 10 kann im Schleudergussverfahren hergestellt sein, bei dem in eine entsprechende Form zunächst die härtere Metallgussmasse und danach die weichere sowie zähere Metallgussmasse eingeschleudert werden. Gleichzeitig werden bei diesem Verbundgießen in die Außenoberfläche des Walzenmantels 10 die Vertiefungen 11, 12 eingeformt, wodurch eine spanende Bearbeitung des Walzenmantels entfällt. Der im Außenbereich des Walzenmantels 10 befindliche Gusswerkstoff kann mit Vorteil eine Härte von mehr als 55 HRC (Härteprüfung nach Rockwell C) aufweisen. Der Gusswerkstoff kann chromlegiert sein und auch Sondercarbide sowie andere harte Legierungsbestandteile enthalten.

Wenn die hochverschleißfesten Hartkörper 13, 14 von der Walzenoberfläche vorspringend angeordnet sind, können nach einem weiteren Merkmal der Erfindung in den Zwischenräumen zwischen den benachbarten vorgefertigten Hartkörpern 13, 14 auf der Walzenmanteloberfläche vorgefertigte hochverschleißfeste insbesondere pulvermetallurgisch oder pulverkeramisch hergestellte Plättchen befestigt sein, die sich an den eingesetzten Hartkörpern 13, 14 gegen seitliche Verschiebung abstützen können. Diese hochverschleißfesten Plättchen, welche die Oberfläche des Walzenmantels 10 zwischen den Hartkörpern 13, 14 gegen vorzeitiges Auswaschen schützen sowie die Standzeit der Hartkörper 13, 14 verlängern können, können durch Klebverbindung, Lötverbindung, durch heißisostatisches Pressen oder auch durch eine Formschlussverbindung mit dem Walzenmantel 10 verbunden sein. Diese zusätzliche Verschleißschutzmaßnahme ist auch für solche Walzenmäntel anwendbar, die nicht aus Metallguss bestehen, sondem z. B. aus Walzmaterial.

## Patentansprüche

1. Mahlwalze für die Druckzerkleinerung körnigen Gutes, insbesondere für Rollenpressen zur Gutbettzerkleinerung, mit einem Walzenmantel (10) mit verschleißfester Oberflächenpanzerung, die abwechselnd Zonen hochverschleißfesten Werkstoffes und Zwischenraumzonen anderer Verschleißfestigkeit aufweist, wobei
in der Außenoberfläche des aus einem Metallgusskörper bestehenden Walzenmantels (10) voneinander beabstandete vieleckige oder kreisrunde Vertiefungen (11, 12) eingeformt sind, und
in die Vertiefungen sind vorgefertigte hochverschleißfeste vieleckige oder kreisrunde Hartkörper (13, 14) eingesetzt,
**dadurch gekennzeichnet, daß** die Vertiefungen (11, 12) ohne spanende Bearbeitung eingeformt sind,
zwischen dem Grund (15) der Vertiefungen (11, 12) und der Unterseite (16) der Hartkörper (13, 14) sind infolge von durch Hämmern hergestellte Rauhtiefen Hohlräume gebildet, die durch eine Klebemasse (17) ausgefüllt sind,
die Klebemasse (17) zur Herstellung der Klebeverbindung ist mit Hartmetallsplittern versehen.

2. Mahlwalze nach Anspruch 1,
**dadurch gekennzeichnet, dass** der Metallgusskörper-Walzenmantel (10) aus wenigstens zwei unterschiedlichen Gussmassen besteht derart, dass im Außenbereich des Walzenmantels eine härtere Gussmasse und im radialen Innenbereich des Walzenmantels eine weichere Gussmasse konzentriert ist.

3. Mahlwalze nach Anspruch 2,
**dadurch gekennzeichnet, dass** der im Außenbereich des Walzenmantels (10) befindliche Gusswerkstoff aus einem chromlegierten Hartguss besteht.

4. Verfahren zur Herstellung einer Mahlwalze für die Druckzerkleinerung körnigen Gutes, insbesondere für Rollenpressen zur Gutbettzerkleinerung, mit in der Walzenoberfläche angeordneten Vertiefungen (11, 12), in die vorgefertigte hochverschleißfeste Hartkörper (13, 14) eingesetzt werden,
**gekennzeichnet durch** folgende Merkmale:
der Walzenmantel (10) besteht aus einem Metallgusskörper, und die voneinander beabstandeten vieleckigen oder kreisrunden Vertiefungen (11, 12) werden ohne spanende Bearbeitung eingeformt,
der Grund (15) der Vertiefungen (11, 12) und die Unterseite (16) der Hartkörper (13, 14) werden **durch** Hämmern mit einer bestimmten Rauhtiefe gefertigt,
vor Einpassen der Hartkörper (13, 14) in die Vertiefungen (12, 13) der Walzenoberfläche wird auf den Grund (15) der Vertiefungen und/oder auf die Unterseite (16) der Hartköper eine Klebemasse (17) aufgetragen,
nachdem die Hartkörper (13, 14) in ihre Vertiefungen (11, 12) eingesetzt sind, wird um die Hartkörper herum ein wenigstens zweiteiliger erhitzter Schrumpfring (18) als Werkzeug aufgestülpt, das bei seiner Abkühlung die Hartkörper radial nach innen auf die Klebemasse (17) presst,
nach Abkühlung des Schrumpfringes (18), d.h. nach dessen Schrumpfung und damit nach Abschluss des Klebedruckvorganges wird der Schrumpfring von den eingepressten Hartkörpern (13, 14) abgenommen.

5. Verfahren nach Anspruch 4,
**dadurch gekennzeichnet, dass** der Schrumpfring (18) an seiner Innenseite in den Zonen, die den einzupressenden Hartkörpern (13, 14) gegenüberliegen, entsprechende radial nach innen gerichtete Erhebungen (21) aufweist.

6. Verfahren nach Anspruch 4,
**dadurch gekennzeichnet, dass** dann, wenn die Oberflächenpanzerung auf einer am Walzengrundkörper befestigten Ringbandage angebracht ist, zunächst die Bandage ohne eingesetzte Hartkörper auf dem Walzengrundkörper befestigt wird, insbesondere durch Aufschrumpfen und/oder Kleben, wonach die Hartkörper (13, 14) in die Vertiefungen (11, 12) der Bandage eingesetzt werden und der erhitzte Schrumpfring (18) als Werkzeug zur Durchführung des Klebedruckvorganges um die eingepassten Hartkörper (13, 14) aufgestülpt wird.

## Claims

1. Milling roller for the pressure comminution of granular material, in particular for roll pressing in order to comminute a bed of material, having a roller shell (10) with wear-resistant surface reinforcement which alternately includes zones of highly wear-resistant material and interspace zones with a different wear resistance, polygonal or circular recesses (11, 12), which are spaced apart from one another, being formed in the outer surface of the roller shell (10), which comprises a cast metal body, and prefabricated highly wear-resistant polygonal or circular hard bodies (13, 14) being inserted into the recesses, **characterized in that** the recesses (11, 12) are formed without material-removing machining, cavities which are filled by a bonding compound (17) are formed between the base (15) of the recesses (11, 12) and the underside (16) of the hard bodies (13, 14) as a result of roughness produced by hammering, the bonding compound (17) for producing the bonded join is provided with chips of hard metal.

2. Milling roller according to Claim 1, **characterized in that** the cast metal body roller shell (10) comprises at least two different casting compounds, in such a manner that a harder casting compound is concentrated in the outer region of the roller shell and a softer casting compound is concentrated in the radially inner region of the roller shell.

3. Milling roller according to Claim 2, **characterized in that** the casting material which is located in the outer region of the roller shell (10) consists of a hard chromium-alloyed casting.

4. Process for producing a milling roller for the pressure comminution of granular material, in particular for roll pressing for comminuting a bed of material, having recesses (11, 12) which are arranged in the roller surface and into which prefabricated highly wear-resistant hard bodies (13, 14) are inserted, **characterized by** the following features:
the roller shell (10) comprises a cast metal body, and the polygonal or circular recesses (11, 12), which are spaced apart from one another, are formed without material-removing machining, the base (15) of the recesses (11, 12) and the underside (16) of the hard bodies (13, 14) are produced by hammering with a certain roughness, a bonding compound (17) is applied to the base (15) of the recesses and/or to the underside (16) of the hard bodies before the hard bodies (13, 14) are fitted into the recesses (12, 13) in the roller surface, and an at least two-part, heated shrink ring (18) is fitted around the hard bodies, after the hard bodies (13, 14) have been inserted into their recesses (11, 12), as a tool which, when it cools, presses the hard bodies radially inwards onto the bonding compound (17), the shrink ring is removed from the pressed-in hard bodies (13, 14) after the shrink ring (18) has cooled, i.e. after it has shrunk and therefore after the bonding compression operation has ended.

5. Process according to Claim 4, **characterized in that** the shrink ring (18), on its inner side, has corresponding radially inwardly directed elevations (21) in the zones which lie opposite the hard bodies (13, 14) which are to be pressed in.

6. Process according to Claim 4, **characterized in that** if the surface reinforcement is arranged on an annular bandage secured to the roller base body, first of all the bandage is secured to the roller base body without the hard bodies inserted, in particular by being shrunk and/or adhesively bonded on, after which the hard bodies (13, 14) are inserted into the recesses (11, 12) of the bandage, and the heated shrink ring (18) is fitted around the hard bodies (13, 14) which have been fitted in, as a tool for carrying out the bonding compression operation.

## Revendications

1. Cylindre de broyage pour le fractionnement sous compression de matière en grains, en particulier pour le pressage par cylindres en vue du fractionnement de la matière en un tapis, comportant une enveloppe (10) de cylindre dotée d'un blindage de surface résistant à l'usure qui présente en alternance des zones en matériau à haute résistance à l'usure et des zones intermédiaires qui présentent une autre résistance à l'usure, dans lequel:
des creux (11, 12) polygonaux ou circulaires, séparés les uns des autres, sont formés dans la surface extérieure de l'enveloppe (10) du cylindre constituée d'un corps en métal coulé, et
des corps durs préfabriqués à haute résistance à l'usure (13, 14), polygonaux ou circulaires, sont insérés dans les creux,
**caractérisé en ce que** les creux (11, 12) sont formés sans travail par enlèvement de matière,
**en ce que** des espaces vides qui sont remplis d'une pâte adhésive (17) sont formés entre le fond (15) des creux (11, 12) et le côté inférieur (16) des corps durs (13, 14) par martelage entraînant une rugosité, et
**en ce que** la pâte adhésive (17) est dotée d'éclats de métal dur pour réaliser la liaison collée.

2. Cylindre de broyage selon la revendication 1, **caractérisé en ce que** l'enveloppe (10) du cylindre à corps en métal coulé est constituée d'au moins deux masses de coulée différentes de manière à concentrer une masse de coulée plus dure dans la zone extérieure de l'enveloppe du cylindre et une masse de coulée plus malléable dans la zone de l'enveloppe du cylindre située radialement à l'intérieur.

3. Cylindre de broyage selon la revendication 2, **caractérisé en ce que** le matériau de coulée situé dans la zone extérieure de l'enveloppe (10) du cylindre est constitué d'une fonte dure coulée en coquille et alliée au chrome.

4. Procédé pour la fabrication d'un cylindre de broyage pour le fractionnement sous compression de matière en grains, en particulier pour le pressage par cylindres en vue d'un fractionnement de la matière en un tapis, doté de creux (11, 12) disposés dans la surface du cylindre et dans lesquels sont insérés des corps durs préfabriqués (13, 14) à haute résistance à l'usure, **caractérisé par** les caractéristiques suivantes:
l'enveloppe (10) du cylindre est constituée d'un corps en métal coulé et les creux (11, 12) polygonaux ou circulaires, séparés les uns des autres, sont formés sans travail par enlèvement de matière,
le fond (15) des creux (11, 12) et le côté inférieur (16) des corps durs (13, 14) reçoivent par martelage une rugosité d'une profondeur définie,
avant l'introduction des corps durs (13, 14) dans les creux (12, 13) de la surface du cylindre, une pâte adhésive (17) est appliquée sur le fond (15) des creux et/ou sur le côté inférieur (16) des corps durs,
après que les corps durs (13, 14) ont été insérés dans leurs creux (11, 12), un anneau à retrait (18) qui sert d'outil, chauffé et au moins en deux parties, est passé autour des corps durs et, lors de son refroidissement, enfonce les corps durs radialement vers l'intérieur contre la pâte adhésive (17),
après refroidissement de l'anneau à retrait (18), c'est-à-dire après son retrait et donc lorsque l'opération de collage sous pression est terminée, l'anneau à retrait est enlevé des corps durs (13, 14) enfoncés.

5. Procédé selon la revendication 4, **caractérisé en ce que** sur son côté intérieur, l'anneau à retrait (18) présente dans les zones situées en face des corps durs (13, 14) à enfoncer des reliefs (21) correspondants orientés radialement vers l'intérieur.

6. Procédé selon la revendication 4, **caractérisé en ce que** lorsque le blindage de surface est appliqué sur une garniture annulaire fixée sur un corps de base du cylindre, la garniture est d'abord fixée sur le corps de base du cylindre sans que des corps durs y soient insérés, en particulier par application par retrait et/ou collage, suite à quoi les corps durs (13, 14) sont insérés dans les creux (11, 12) de la garniture et l'anneau à retrait (18) chauffé qui sert d'outil est passé autour des corps durs (13, 14) insérés, pour réaliser l'opération de collage sous pression.
